# EUROPÄISCHE PATENTSCHRIFT

(11) **EP 0 048 216 B1**
(45) Veröffentlichungstag und Bekanntmachung des Hinweises auf die Patenterteilung: **03.10.1984**
(21) Anmeldenummer: 81810351.7
(22) Anmeldetag: 27.08.1981
(51) Int. Cl.: C10M 1/06, C10M 3/04, C10M 1/22, C10M 3/16

(54) **Öl-in-Wasser-Emulsion zum Kaltwalzen von Aluminium und Aluminiumlegierungen**
Oil-in-water emulsion for the cold rolling of aluminium and its alloys
Emulsion d'huile dans l'eau pour le laminage à froid de l'aluminium et des alliages d'aluminium

(30) Priorität: 12.09.1980 CH 6863/80
(43) Veröffentlichungstag der Anmeldung: 24.03.1982
(73) Patentinhaber: SCHWEIZERISCHE ALUMINIUM AG, CH-3965 Chippis (CH)
(72) Erfinder: Baur, Rudolf, CH-8280 Kreuzlingen (CH)

## Beschreibung

Die Erfindung bezieht sich auf eine ÖI-in-Wasser-Emulsion zum Kaltwalzen von Aluminium und Aluminiumlegierungen, mit einem hydrodynamischen Filmbildner bzw. Reaktionsschichtbildner, polyäthoxylierten Sorbitanoleaten als Emulgator, ungesättigten, langkettigen Alkylmonocarbonsäuren als Inhibitor gegen Wasserstoffversprödung und Rostbildung, Hexamethylentetramin als Stabilisator, Fungicid und Baktericid sowie deionisiertem Wasser.

Verglichen mit Walzschmiermitteln auf Ölbasis ermöglichen Öl-in-Wasser-Emulsionen wegen der grösseren Verdampfungswärme von Wasser eine viel bessere Kühlung und damit eine grössere Stichabnahme und/oder erhöhte Walzgeschwindigkeit. Neben diesen rein wirtschaftlichen Faktoren, die Rationalisierungsbestrebungen weitgehend entgegenkommen, muss weiter berücksichtigt werden, dass wässrige Walzmittel stark verminderte Abluftprobleme stellen und weniger vom Erdöl abhängig sind. Deshalb sind in der Aluminiumindustrie schon viele Versuche unternommen worden, beim Kaltwalzen von Bändern ÖI-in-Wasser-Emulsionen einzusetzen.

Aus der DE-AS 26 32 142 ist eine ÖI-in-Wasser-Emulsion zum Kaltwalzen von Leichtmetallen bekannt, die Alkylmonocarbonsäureester als Reaktionsschichtbildner, Polyisobutylen als hydrodynamischen Filmbildner, polyäthoxylierte Sorbitanoleate als Emulgator, ungesättigte, langkettige Alkylmonocarbonsäuren als Inhibitor gegen Wasserstoffversprödung und Rostbildung, Hexamethylentetramin als Stabilisator, Fungicid und Baktericid, Rest deionisiertes Wasser enthält.

Ein wesentlicher Nachteil der dem Stand der Technik zugehörigen ÖI-in-Wasser-Emulsionen liegt darin, dass die durch den Walzvorgang frisch erzeugte Metalloberfläche innerhalb weniger Sekunden mit Wasser reagiert. Dieser oberflächliche Korrosionsangriff als Folge der Wasserphase führt zu störenden Flecken auf der Bandoberfläche. Die durch die Bildung dieser sogenannten Wasserflecken verminderte Oberflächenqualität eines Bandes bzw. einer Folie ist für viele Anwendungszwecke ungenügend. Es ist deshalb bei Anwendung der bekannten Öl-in-Wasser-Emulsionen unbedingt erforderlich, die Emulsion unmittelbar nach dem Austritt des Bandes aus dem Walzwerk beispielsweise durch Abblasen mit Druckluft möglichst vollständig von der gewalzten Bandoberfläche zu entfernen.

Aus der FR-A-2 391 261 ist es bekannt, Kaltwalzemulsionen zur Verarbeitung von Aluminium und Aluminiumlegierungen Polyole mit einer 6-C-Atom-Kette, beispielsweise Sorbitol, als Korrosionsinhibitoren beizugeben. Die Verminderung der Wasserflecken oben beschriebener Art ist damit jedoch nicht im gewünschten Masse erreichbar.

Angesichts dieser Gegebenheiten hat sich der Erfinder die Aufgabe gestellt, eine ÖI-in-Wasser-Emulsion der eingangs erwähnten Art zum Kaltwalzen von Aluminium und Aluminiumlegierungen zu schaffen, mit welcher die Bildung von Wasserflecken auf der frisch gewalzten Bandoberfläche vermindert werden kann.

Die Aufgabe wird erfindungsgemäss dadurch gelöst, dass die Emulsion zusätzlich als Inhibitor gegen Wasserfleckenbildung je 0.1 bis 3 Gewichtsprozente Xylit und Sorbit enthält.

Durch den gemeinsamen Zusatz von Xylit und Sorbit zu einer Öl-in-Wasser-Emulsion wird die Bildung von Wasserflecken weitgehend unterbunden. Ein Entfernen der Emulsion von der Oberfläche der frisch gewalzten Bänder ist somit nicht mehr unbedingt erforderlich. Der Inhibitor ist bereits voll wirksam, wenn 1000 Gewichtsteile der Emulsion je 1 bis 30 Gewichtsteile Xylit und Sorbit enthalten.

Es hat sich des weiteren herausgestellt, dass die Wirkung des aus Xylit und Sorbit zusammengesetzten Inhibitors durch die Zugabe von Glycerin noch gesteigert werden kann. Vorteilhafterweise enthalten 1000 Gewichtsteile der Emulsion 20 bis 90 Gewichtsteile Glycerin.

Der Zusatz von Xylit, Sorbit und gegebenenfalls Glycerin beeinflusst den Walzvorgang nicht und führt bei einer anschliessenden Glühung der gewalzten Bänder auch nicht zu Rückständen auf der Bandoberfläche.

Die Vorteilhaftigkeit des erfindungsgemässen Zusatzes des Inhibitors gegen Wasserfleckenbildung geht aus den Versuchen mit den nachstehend angeführten Kaltwalzemulsionen hervor.

### Emulsion 1

Die organischen Komponenten wurden bei Raumtemperatur unter einfachem Rühren zusammengegeben und mit deionisiertem Wasser versetzt. Die beiden getrennten Phasen wurden anschliessend in einer Emulgiermaschine zu einer Emulsion verarbeitet.

Mit den vorstehend genannten Emulsionen wurden auf einem Einzelquartogerüst Kaltwalzversuche mit Aluminium der Reinheit AI 99,2 durchgeführt. Die Stichabnahmen betrugen teilweise bis zu 92%. An den gewalzten Aluminiumbändern konnten in keinem Fall Anzeichen von Wasserfleckenbildung beobachtet werden. Ebenso führte keine der Emulsionen bei einer anschliessenden Glühung der gewalzten Bänder zu Rückständen auf der Bandoberfläche.

## Patentansprüche

1. ÖI-in-Wasser-Emulsion zum Kaltwalzen von Aluminium und Aluminiumlegierungen, mit einem hydrodynamischen Filmbildner bzw. Reaktionsschichtbildner, polyäthoxylierten Sorbitanoleaten als Emulgator, ungesättigten, langkettigen Alkylmonocarbonsäuren als Inhibitor gegen Wasserstoffversprödung und Rostbildung, Hexamethylentetramin als Stabilisator, Fungicid und Baktericid sowie deionisiertem Wasser, dadurch gekennzeichnet, dass die Emulsion zusätzlich als Inhibitor gegen Wasserfleckenbildung je 0.1 bis 3 Gewichtsprozente Xylit und Sorbit enthält.

2. Emulsion nach Anspruch 1, gekennzeichnet durch mindestens einen hydroxynamischen Filmbildner oder Reaktionsschichtbildner aus der Gruppe:
- Polyisobutylen
- Palmkernfett
- Paraffinöl
- Alkylmonocarbonsäureester (bspw.) Butyllaureat)

3. Emulsion nach Anspruch 1 oder 2, dadurch gekennzeichnet, dass die zusätzlich Glycerin enthält.

4. Emulsion nach Anspruch 3, dadurch gekennzeichnet, dass sie 2 bis 9 Gewichtsprozente Glycerin enthält.

## Revendications

1. Emulsion huile-dans-l'eau pour le laminage à froid de l'aluminium et des alliages d'aluminium, contenant un agent filmogène hydrodynamique ou un agent filmogène réactif, des oléates de sor- bitanne polyoxyéthoxylés en tant qu'agents émulsionnants, des acides alkylmonocarboxyli- ques insaturés à longue chaîne en tant qu'inhibiteur de la fragilisation par l'hydrogène et des formations de rouille, de l'hexaméthylène-tétramine en tant que stabilisant, un fongicide et un bactéricide ainsi que l'eau déminéralisée, caractérisée en ce que l'émulsion contient en outre, en tant qu'inhibiteurs des formations de taches d'eau, du xylitol et du sorbitol en proportions de chacun 0,1 à 3% en poids.

2. Emulsion selon la revendication 1, caractérisée en ce qu'elle contient au moins un agent filmogène hydrodynamique ou agent filmogène réactif fu groupe:
- polyisobutylène
- graisse de palmiste
- huile de paraffine
- ester d'acide alkylmonocarboxylique (par exemple laurate de butyle).

3. Emulsion selon la revendication 1 ou 2, caractérisée en ce qu'elle contient en outre du glycérol.

4. Emulsion selon la revendication 3, caractérisée en ce qu'elle contient de 2 à 9% en poids de glycérol.

## Claims

1. Oil-in-water emulsion for the cold rolling of aluminium and aluminium alloys, with a hydrodynamic film former or reaction layer former, polyethoxylated sorbitan oleates as emulsifier, unsaturated, long-chain alkyl monocarboxylic acids as inhibitor against hydrogen embrittlement and rust formation, hexamethylenetetramine as stabiliser, fungicide and bactericide, as well as deionised water, characterised in that the emulsion additionally contains as inhibitor against water stain formation 0.1 to 3 percent by weight each of xylitol and sorbitol.

2. Emulsion according to claim 1, characterised by at least one hydrodynamic film former or reaction layer former from the group:
- polyisobutylene
- palm kernel oil
- paraffin oil
- alkyl monocarboxylic acid ester
(e.g. butyl laurate).

3. Emulsion according to claim 1 or 2, characterised in that it additionally contains glycerine.

4. Emulsion according to claim 3, characterised in that it contains 2 to 9 percent by weight of glycerine.
